# FASCICULE DE BREVET EUROPEEN

(11) **EP 1 016 756 B1**
(45) Date de publication et mention de la délivrance du brevet: **14.01.2004**
(21) Numéro de dépôt: 99420253.9
(22) Date de dépôt: 22.12.1999
(51) Int. Cl.: D21H 23/26, D21H 19/36, D21H 21/54

(54) **Procédé de fabrication d'un papier possédant des propriétés anti-glisse**
Verfahren zur Herstellung von Papier mit Gleitschutzeigenschaften
Process for making paper having anti-slip properties

(30) Priorité: 29.12.1998 FR 9816748
(43) Date de publication de la demande: 05.07.2000
(73) Titulaire: Papeteries Matussière et Forest, Société Anonyme dite:, F-38240 Meylan (FR)
(72) Inventeur: Dreyfus, Dominique, 38340 Entre-Deux-Guiers (FR)
(74) Mandataire: Maureau, Philippe

(56) Documents cités:
- EP-A- 0 511 129
- FR-A- 2 395 141
- US-A- 5 032 225

## Description

La présente invention a pour objet un procédé de fabrication d'un papier possédant des propriétés anti-glisse, ainsi que le papier obtenu par ce procédé.

Lors du transport de marchandises posées sur un support, par exemple une palette, il se produit souvent un déplacement des marchandises les unes relativement aux autres, ce qui peut provoquer leur détérioration, notamment lorsque plusieurs marchandises sont superposées.

A cet effet, il est déjà connu de faire reposer les marchandises sur des feuilles de papier possédant des propriétés anti-glisse.

Un tel papier est obtenu de façon traditionnelle sur une machine à papier. Dans un second temps, le papier est repris pour subir un traitement permettant le dépôt d'une composition lui conférant des propriétés anti-glisse. Ce traitement est effectué par des transformateurs, indépendamment de l'opération de fabrication du papier. Sur l'une des faces au moins du papier est déposée une composition comprenant des capsules réalisées en un matériau thermoplastique, et contenant elles-mêmes un produit possédant un effet collant (voir les documents EP-A-0 511 129 et FR-A-2 395 141). Lors de l'enduction et du chauffage, ces capsules éclatent, et permettent au produit collant d'assurer la fonction anti-glisse.

Une telle solution est tout d'abord complexe à mettre en oeuvre, puisqu'il s'agit d'opérer plusieurs opérations successives en des lieux différents. En outre, les propriétés anti-glisse ne sont pas homogènes sur le produit, c'est-à-dire ne possèdent pas les mêmes valeurs dans les différents sens du papier, ni sur les deux faces de celui-ci.

Le but de l'invention est de fournir un procédé de fabrication d'un papier possédant des propriétés anti-glisse, qui soit d'une mise en oeuvre simple, et qui permette l'obtention d'un papier dont les propriétés anti-glisse sont parfaitement homogènes sur les deux faces, et dans les différents sens du papier, évitant à l'utilisateur d'avoir à choisir un sens d'utilisation prédéterminé pour obtenir les propriétés anti-glisse souhaitées.

A cet effet, le procédé qu'elle concerne, consiste à réaliser une bande de papier de façon connue en soi à l'intérieur d'une machine à papier, à réaliser le séchage du papier au poste de pré-séchage, à réaliser une enduction du papier sur ses deux faces à l'aide d'une composition visqueuse possédant des propriétés anti-glisse, alors que la bande de papier est encore en température, puis à faire passer la bande de papier dans un poste de post-séchage.

Les propriétés anti-glisse que possède le papier lui sont donc données au cours même de l'opération de fabrication du papier. Cela constitue une importante simplification par rapport à l'état de la technique connu.

Suivant une caractéristique de ce procédé, la température de la bande de papier, avant enduction, est de l'ordre de 80° à 100°C, et la température de la composition visqueuse, lors de l'enduction, est de l'ordre de 40 à 50°C.

Le fait de réaliser l'enduction dans le processus même de fabrication du papier, permet de chauffer la bande de papier avant enduction, ce qui a pour effet de favoriser l'expansion et la montée en surface des éléments procurant au papier des propriétés anti-glisse, notamment les capsules, ce qui améliore les performances recherchées.

Suivant une autre caractéristique de l'invention, la bande de papier passe, après enduction, dans une coucheuse à rouleaux par transfert de film. La mise en oeuvre d'une coucheuse à rouleaux permet d'obtenir un étalement non uniforme de la composition visqueuse, ce qui améliore ses propriétés anti-glisse.

En outre, la bande de papier passe ensuite sur des rouleaux cannelés.

Les rouleaux cannelés marquent l'état de surface du papier favorisant encore le caractère anti-glisse, et assurant au papier un caractère anti-glisse dans différents sens.

Suivant une caractéristique de ce procédé, la composition visqueuse conférant au papier des propriétés anti-glisse comprend :
- de l'amidon,
- des capsules de gaz emprisonnées dans un polymère thermoplastique,
- de l'ammoniaque,
- un liant à base de latex,
- un inhibiteur,
- de la cire et/ou du talc,
- de l'eau.

Il doit être noté que la mise en oeuvre de cire et/ou de talc procure à la composition un effet dilatant se traduisant par un phénomène de peau d'orange, ou de rayures en surface améliorant considérablement le coefficient de friction.

Suivant une autre caractéristique de ce procédé, l'amidon est de l'amidon de blé transformé par enzymation, le gaz est un butane emprisonné dans des alvéoles de chlorure de polyvinylidène, et l'inhibiteur est du sulfate de zinc.

Suivant un mode de mise en oeuvre de ce procédé, le produit d'enduction possède, pour les principaux composants, la composition pondérale suivante :
- Amidon : de 7 à 13 %
- Capsules de gaz : de 10 à 15 %
- Ammoniaque : 0,5 %
- Liant : 25 à 30 %
- Cire : 1 à 2 %
- Eau : 40 à 50 %.

Les figures 1 et 2 du dessin schématique annexé montrent l'agencement de quelques-uns des éléments constitutifs de la machine permettant l'obtention d'une bande de papier selon l'invention :
Figure 1 est une vue de côté de ces éléments ;
Figure 2 est une vue de face d'un rouleau cannelé destiné à répartir la composition d'enduction.

La figure 1 représente très schématiquement une partie d'une machine de fabrication du papier, la zone située à gauche de la figure 1 étant désignée par la référence générale 2 correspondant au poste de pré-séchage d'une bande de papier 3 après formation de celle-ci. La bande de papier 3 passe sur une série de cylindres 4 de séchage. A la sortie de ce poste, la bande de papier est à une température de l'ordre de 90°C. La bande de papier passe ensuite dans les rouleaux 5 d'une coucheuse à rouleaux, de haut en bas, immédiatement en amont de laquelle se trouve un bac 6 contenant une composition visqueuse d'enduction.

Cette composition comprend :
- de l'amidon de blé transformé par enzymation,
- des capsules de gaz butane emprisonné dans des alvéoles de chlorure de polyvinylidène,
- un liant à base de latex,
- du sulfate de zinc,
- de la cire et/ou du talc,
- de l'eau
dans les proportions indiquées précédemment.

L'enduction est réalisée sur les deux faces de la bande. Cette bande passe ensuite sur deux rouleaux cannelés 7, destinés à agir sur les deux couches d'enduction disposées de part et d'autre du papier enduit, chaque rouleau cannelé 7 possédant, comme montré à la figure 2, deux cannelures 8 hélicoïdales partant du centre, et se déroulant vers l'extérieur.

En aval de ces deux rouleaux cannelés, sont disposés des cylindres de séchage, appartenant au poste de post-séchage de la machine de fabrication du papier. En sortie de la machine, le papier est donc obtenu avec une enduction sur ses deux faces lui conférant des propriétés anti-glisse, parfaitement homogènes, dans le sens long et dans le sens travers.

## Revendications

1. Procédé de fabrication d'un papier possédant des propriétés anti-glisse, **caractérisé en ce qu'**il consiste à réaliser une bande de papier (3) de façon connue en soi à l'intérieur d'une machine à papier, à réaliser le séchage du papier au poste de pré-séchage (2), à réaliser une enduction (6) du papier sur ses deux faces à l'aide d'une composition visqueuse possédant des propriétés anti-glisse, alors que la bande de papier est encore en température, puis à faire passer la bande de papier dans un poste de post-séchage.

2. Procédé selon la revendication 1, **caractérisé en ce que** la température de la bande de papier, avant enduction, est de l'ordre de 80° à 100°C.

3. Procédé selon l'une quelconque des revendications 1 et 2, **caractérisé en ce que** la température de la composition visqueuse, lors de l'enduction, est de l'ordre de 40 à 50°C.

4. Procédé selon l'une quelconque des revendications 1 à 3, **caractérisé en ce que** la bande de papier passe après enduction dans une coucheuse à rouleaux par transfert de film (5).

5. Procédé selon la revendication 4, **caractérisé en ce que** la bande de papier passe ensuite sur des rouleaux cannelés (7).

6. Procédé selon l'une quelconque des revendications 1 à 5, **caractérisé en ce que** la composition d'enduction visqueuse conférant au papier des propriétés anti-glisse comprend :
- de l'amidon,
- des capsules de gaz emprisonnées dans un polymère thermoplastique,
- de l'ammoniaque,
- un liant à base de latex,
- un inhibiteur,
- de la cire et/ou du talc,
- de l'eau.

7. Procédé selon la revendication 6, **caractérisé en ce que** l'amidon est de l'amidon de blé transformé par enzymation, le gaz est un butane emprisonné dans des alvéoles de chlorure de polyvinylidène, et l'inhibiteur est du sulfate de zinc.

8. Procédé selon la revendication 7, **caractérisé en ce que** la composition d'enduction possède, pour les principaux composants, la composition pondérale suivante :
- Amidon : de 7 à 13 %
- Capsules de gaz : de 10 à 15 %
- Ammoniaque : 0,5 %
- Liant : 25 à 30 %
- Cire : 1 à 2 %
- Eau : 40 à 50 %.

9. Papier possédant des propriétés anti-glisse, **caractérisé en ce qu'**il comporte la composition d'enduction definie dans les revendications 6 à 8.

## Claims

1. Process for manufacturing a paper possessing anti-slip properties, **characterized in that** it consists in producing a web of paper (3) in a manner known per se within a papermaking machine, in drying the paper in the predrying station (2), in coating (6) the paper on both sides with a viscous composition possessing anti-slip properties, while the web of paper is still at temperature, and then in making the web of paper pass through a postdrying station.

2. Process according to Claim 1, **characterized in that** the temperature of the web of paper before coating is about 80 to 100°C.

3. Process according to either of Claims 1 and 2, **characterized in that** the temperature of the viscous composition during coating is about 40 to 50°C.

4. Process according to any one of Claims 1 to 3, **characterized in that** the web of paper, after coating, passes through a film-transfer roll coater (5).

5. Process according to Claim 4, **characterized in that** the web of paper then passes over grooved rolls (7).

6. Process according to any one of Claims 1 to 5, **characterized in that** the viscous coating composition giving the paper the anti-slip properties comprises:
- starch;
- gas capsules trapped in a thermoplastic polymer;
- aqueous ammonia;
- a latex-based binder;
- an inhibitor;
- wax and/or talc; and
- water.

7. Process according to Claim 6, **characterized in that** the starch is wheat starch converted by enzyme action, the gas is a butane trapped in polyvinylidene chloride cavities and the inhibitor is zinc sulphate.

8. Process according to Claim 7, **characterized in that** the coating composition possesses, as regards the main components, the following composition by weight:
- starch : from 7 to 13%;
- gas capsules : from 10 to 15%;
- aqueous ammonia : 0.5%;
- binder : 25 to 30%;
- wax : 1 to 2%; and
- water : 40 to 50%.

9. Paper possessing anti-slip properties, **characterized in that** it includes the coating composition defined in Claims 6 to 8.

## Patentansprüche

1. Verfahren zur Herstellung eines Papiers, das Gleitschutzeigenschaften besitzt, **dadurch gekennzeichnet, dass** das Verhalten darin besteht, ein Papierband (3) auf an sich bekannte Weise im Innern einer Papiermaschine zu fertigen, eine Trocknung des Papiers an einer Vortrocknungsstation (2) durchzuführen, eine Beschichtung (6) des Papiers auf seinen beiden Seiten mit Hilfe einer viskosen Zusammensetzung, welche Gleitschutzeigenschaften besitzt, durchzuführen, während das Papierband noch auf Temperatur ist, und dann das Papierband in eine Nachtrocknungsstation zu überführen.

2. Verfahren nach Anspruch 1, **dadurch gekennzeichnet, dass** die Temperatur des Papierbandes vor dem Auftragen des Überzugs etwa 80°C bis 100°C beträgt.

3. Verfahren nach einem der Ansprüche 1 oder 2, **dadurch gekennzeichnet, dass** die Temperatur der viskosen Zusammensetzung während des Überziehens etwa 40°C bis 50°C beträgt.

4. Verfahren nach einem der Ansprüche 1 bis 3, **dadurch gekennzeichnet, dass** das Papierband nach dem Auftragen des Überzugs in eine Filmübertragung-Walzenstreichmaschine (5) eintritt.

5. Verfahren nach Anspruch 4, **dadurch gekennzeichnet, dass** das Papierband anschließend auf gerippten Walzen (7) läuft.

6. Verfahren nach einem der Ansprüche 1 bis 5, **dadurch gekennzeichnet, dass** die viskose Überzugs-zusammensetzung, welche dem Papier Gleitschutzeigenschaften verleiht, aufweist:
- Starke
- Gaskapseln, die in einem thermoplastischen Polymer eingeschlossen sind,
- Ammoniak,
- ein Bindemittel auf Latexbasis,
- einen Inhibitor,
- Wachs und/oder Talk,
- Wasser.

7. Verfahren nach Anspruch 6, **dadurch gekennzeichnet, dass** die Stärke eine durch Enzymbehandlung umgewandelte Weizenstärke ist, das Gas ein Gas ist, das in Polyvinylidenchlorid-Alveolen eingeschlossen ist, und der Inhibitor Zinksulfat ist.

8. Verfahren nach Anspruch 7, **dadurch gekennzeichnet, dass** die Überzugs-Zusammensetzung als Hauptbestandteil die folgende Gewichtszusammensetzung besitzt:
- Stärke : von 7 bis 13%
- Gaskapseln : von 10 bis 15%
- Ammoniak : 0,5%
- Bindemittel : 25 bis 30%
- Wachs : 1 bis 2%
- Wasser : 40 bis 50%.

9. Papier, welches Gleitschutzeigenschaften besitzt, **dadurch gekennzeichnet, dass** es die in den Ansprüchen 6 bis 8 bestimmte Überzugs-Zusammensetzung aufweist.
